# EUROPÄISCHE PATENTANMELDUNG

(11) **EP 0 172 455 A2**
(43) Veröffentlichungstag der Anmeldung: **26.02.1986**
(21) Anmeldenummer: 85109534.9
(22) Anmeldetag: 29.07.1985
(51) Int. Cl.: D01F 6/18, D01F 1/10, D02G 3/04

(54) **Nichtverfärbende Artikel aus Baumwolle und Acrylfasern**

(30) Priorität: 10.08.1984 DE 3429433
(71) Anmelder: BAYER AG, 51368 Leverkusen (DE)
(72) Erfinder: David, Karl-Heinz, Dr., D-4047 Dormagen 5 (DE); Buchhorn, Kurt, D.I., D-4044 Kaarst 1 (DE); Engelhard, Helmut, Dr., D-4047 Dormagen (DE); Koch, Jürgen, D.I., D-5060 Bergisch Gladbach 2 (DE); Künzel, Egon, Dr., D-4047 Dormagen 11 (DE)

(57) **Zusammenfassung**

Artikel aus Baumwolle und Acrylfasern, die einer Bleichbehandlung mit Wasserstoffperoxid unterworfen werden, zeigen dann keine Vergilbung der Acrylfasern, wenn diese 0,05 bis 5 Gew.-% einer mehrfunktionellen Phosphonsäure, Phosphoncarbonsäure oder eines Phosphonsäuregruppen enthaltenden Polymerisates enthalten.

## Beschreibung

Die Erfindung betrifft Artikel aus Baumwolle und Acrylfasern, die nach der alkalischen Peroxidbleiche keine Verfärbungen zeigen.

Baumwolle wird zur Verbesserung des Rohtones häufig mit Wasserstoffperoxid gebleicht. Um bei Verwendung ungekämmter Baumwolle Schalenreste zu entfernen, wird die Bleichbehandlung unter Zusatz von Alkalihydroxid durchgeführt. Werden für die Bleiche Mischungen von Baumwolle mit Acrylfasern, d.h. Fasern aus Acrylnitrilpolymerisaten mit mindestens 40 Gew.-% Acrylnitrileinheiten eingesetzt, dann vergilbt der Acrylfaseranteil, wenn bei zu hohen Temperaturen gebleicht wird. Um diese Vergilbung auf ein Mindesmaß zu beschränken, muß die Bleichtemperatur möglichst niedrig gehalten werden. Dies führt zu einer Verlängerung der Behandlungszeit, die notwendig ist, um die gewünschte Aufhellung des Baumwollanteils zu erreichen und damit zu erhöhten Kosten.

Aufgabe der Erfindung war es, Acrylfasern bereitzustellen, die bei Behandlung mit einer Peroxidbleichung eine gegenüber herkömmlichen Acrylfasern deutlich verminderte Vergilbung zeigen.

Es wurde nun gefunden, daß Acrylfasern, die 0,05-5 Gew.-% einer mehrfunktionellen Phosphonsäure, Phosphoncarbonsäure oder eines Phosphonsäuregruppen enthaltenden Polymerisates enthalten, zur Lösung der Aufgabe geeignet sind.

Gegenstand der Erfindung sind daher Artikel aus Baumwolle und Acrylfasern, dadurch gekennzeichnet, daß die Acrylfasern 0,05 - 5 Gew.-% einer mehrfunktionellen Phosphonsäure, Phosphoncarbonsäure oder eines Phosphonsäuregruppen enthaltenden Polymerisates enthalten.

Die genannten Verbindungen werden üblicherweise in die Fasern gebracht, indem man sie der Spinnlösung zusetzt und diese naß oder trocken verspinnt.

Geeignete Verbindungen sind beispielsweise mehrfunktionelle Phosponsäuren, wie 1-Hydroxyethan-1,1-diphosphonsäure, Amino-tris-methylenphosphonsäure oder Polyvinylphosphonsäure, Phosphonocarbonsäuren, wie 2-Phosphon- butan-1,2,4-tricarbonsäure oder 2,4-Diphosphonobutan-1,2-dicarbonsäure und Copolymerisate von Vinylphosphonsäure mit anderen ungesättigten Verbindungen. Diese Stabilisatoren werden dem Lösungsmittel für das Acrylnitrilpolymere vorteilhafterweise vor Herstellung der Spinnlösung zugegeben, um eine gleichmäßige Verteilung zu gewährleisten. Geeignete Lösungsmittel für Acrylnitrilpolymere sind z.B. Dimethylformamid oder Dimethylacetamid.

Die Acrylnitrilpolymerisate können Homopolymerisate oder Copolymerisate von Acrylnitril sein. übliche Comonomere sind andere Vinylverbindungen, wie Acrylsäure- und Methacrylsäureester, Styrol, Vinylchlorid, Vinylidenchlorid oder Vinylacetat und ungesättigte Verbindungen mit ionisierbaren Säuregruppen, wie Allyl- und Methallylsulfonsäure, Vinylsulfonsäure, Styrolsulfonsäure und deren Salze.

Zur Beurteilung der Wirksamkeit der genannten Verbindungen werden in den folgenden Beispielen der Weißgrad der Proben vor und nach einer Peroxidbleiche angegeben. Hierzu wurden mit einem Hunterlab-Dreifilterphotometer die Normfarbwerte X, Y, Z der Proben bestimmt. Zur Berechnung des Weißgrades wurde die Formel von A. Berger, beschrieben in "Die Farbe" 8, (1959), Seite 187 - 202, verwandt.

### Beispiel 1

Ein Copolymerisat aus 93,6 Gew.-% Acrylnitril, 5,7 Gew.-% Acrylsäuremethylester und 0,7 Gew.-% Natriummethallylsulfonat wurde in Form einer 30 gew.-%igen Spinnlösung in Dimethylformamid unter beim Trockenspinnen üblichen Bedingungen versponnen. Das Spinngut wurde zur Entfernung des restlichen Lösungsmittels mit Wasser gewaschen, in heißem Wasser verstreckt, getrocknet und gedämpft.

Die erhaltenen Fasern mit einem Titer von 1,3 dtex hatten einen Weißgrad von 65.

5 g Fasern wurden mit 200 ml einer Bleichlauge der unten angegebenen Zusammensetzung 30 Minuten auf 98°C erhitzt. Die Fasern wurden mit warmem Wasser gewaschen und bei 50°C getrocknet. Die so behandelten Fasern hatten einen Weißgrad von 6.

Zur Herstellung der Bleichlauge wurden 3,5 ml 35 gew.- %ige Wasserstoffperoxidlösung, 1 ml einer Natriumsilikatlösungmit einem Gehalt von 8,6 Gew.-% Na₂0 und 25,4 Gew.-% Si0₂ (Wasserglas), 0,2 g Magnesiumsulfat und 0,5 g Polyether aus Oleylalkohol mit 50 Mol Ethylenoxid mit Wasser auf 1 1 aufgefüllt. Der pH-Wert wurde durch tropfenweise Zugabe von 1 N Natronlauge auf 10,5 eingestellt.

### Beispiel 2

Analog Beispiel 1 wurden Fasern von 1,3 dtex hergestellt, der Spinnlösung wurden jedoch vor dem Verspinnen 0,05 Gew.-% (bezogen auf Polymerisat) 2-Phosphonobutan-1,2,4-tricarbonsäure zugesetzt. Die Fasern hatten einen Weißgrad von 67.

Nach der Bleiche gemäß Beispiel 1 hatten die Fasern noch einen Weißgrad von 54.

### Beispiel 3

Die Fasern aus Beispiel 1 und die Fasern aus Beispiel 2 wurden bei den in der folgenden Tabelle angegebenen Temperaturen 1 Stunde mit der Bleichlauge aus Beispiel 1 behandelt. Anschließend wurden die Fasern mit warmen Wasser gewaschen und getrocknet. Die in der Tabelle aufgeführten Weißgradwerte zeigen deutlich den Vorteil der erfindungsgemäß stabilisierten Fasern.

### Beispiel 4

Aus dem gleichen Copolymerisat wie in Beispiel 1 wurden Fasern mit einem Titer von 3.3 dtex hergestellt. Der Spinnlösung wurden vor dem Verspinnen 0,1 Gew.-% Amino-tris-(methylenphosphonsäure) zugesetzt.

Die Fasern hatten einen Weißgrad von 54, nach der Bleichbehandlung gemäß Beispiel 1 von 42.

Fasern aus dem gleichen Polymerisat, die ohne Zusatz versponnen wurden, hatten einen Weißgrad von 43, nach der Bleichbehandlung von 0.

### Beispiel 5

Der Spinnlösung wurden 0,1 Gew.-% 1-Hydroxyethan-1,1- diphosphonsäure zugesetzt, ansonsten wurde wie in Beispiel 4 verfahren. Die Fasern hatten einen Weißgrad von 55, nach der Bleiche von 37.

## Patentansprüche

Artikel aus Baumwolle und Acrylfasern, dadurch gekennzeichnet, daß die Acrylfasern 0,05 - 5 Gew.-% einer mehrfunktionellen Phosphonsäure, Phosphoncarbonsäure oder eines Phosphonsäuregruppen enthaltenden Polymerisats enthalten.
